# EUROPÄISCHE PATENTSCHRIFT

(11) **EP 0 210 952 B1**
(45) Veröffentlichungstag und Bekanntmachung des Hinweises auf die Patenterteilung: **23.08.1989**
(21) Anmeldenummer: 86810312.8
(22) Anmeldetag: 14.07.1986
(51) Int. Cl.: D06L 3/02, C11D 3/39

(54) **Wässrige, alkalische, silikathaltige Zusammensetzung zum Bleichen von cellulosehaltigen Fasermaterialien in Gegenwart von Perverbindungen**
Aqueous, alkaline, silicate-containing composition for the bleaching of cellulosic fibres in the presence of percompounds
Composition aqueuse, alcaline contenant des silicates pour le blanchiment de matières fibreuses cellulosiques en présence de composés "per"

(30) Priorität: 19.07.1985 CH 3141/85
(43) Veröffentlichungstag der Anmeldung: 04.02.1987
(73) Patentinhaber: CIBA-GEIGY AG, 4002 Basel (CH)
(72) Erfinder: Stehlin, Albert, F-68300 Rosenau (FR); Guth, Christian, CH-4052 Basel (CH)

(56) Entgegenhaltungen:
- EP-A- 0 051 509
- EP-A- 0 100 300
- FR-A- 2 140 213
- FR-A- 2 175 922
- FR-A- 2 396 114

## Beschreibung

Die Erfindung betrifft alkalische, silikathaltige Zusammensetzungen aus einer polymeren Aminophosphon-oder -carbonsäure, einer Polyhydroxyverbindung und einem Magnesiumsalz und die Verwendung solcher Zusammensetzungen zum Bleichen von cellulosehaltigen Fasermaterialien in Gegenwart von z. B. Wasserstoffperoxid.

In der EP-A-0 100 300 wird ein Verfahren zur Nachbehandlung von cellulosehaltigen Fasermaterialien in einem kombinierten Bleich- und Waschbad offenbart, wobei als Stabilisatoren ein Addukt aus Aminoalkandiphosphonsäuren und Epihalogenhydrinen, Oligomere von Phosphonsäureestern oder ein Umsetzungsprodukt aus phosphoriger Säure und Carbonsäureanhydriden oder -halogeniden oder deren Gemische verwendet werden. Diese Stabilisatoren weisen im stark alkalischen Bereich eine ungenügende Stabilität auf.

Die US Patentschrift 3 860 391 offenbart eine alkalische, silikatfreie, peroxidhaltige Zusammensetzung aus einer polymeren Aminophosphon- oder -carbonsäure, gegebenenfalls einer Polyhydroxyverbindung und gegebenenfalls einem nicht-ionogenen oder anionischen Dispergator, z. B. einem Alkarylmonosulfonat, die zum Bleichen von cellulosehaltigen Fasermaterialien verwendet werden. Die bekannten Zusammensetzungen, die gegebenenfalls ein Alkarylmonosulfonat enthalten, weisen bei hohen pH-Werten von z. B. 13 bis 14 jedoch eine ungenügende Lagerstabilität auf. Zudem müssen bei Mitverwendung von Silikaten beim Bleichen von cellulosehaltigen Fasermaterialien mit den bekannten Zusammensetzungen hohe Aschengehalte der gebleichten Materialien in Kauf genommen werden.

Es wurde nun gefunden, daß diese Nachteile weitgehend vermieden werden, wenn man Zusammensetzungen einsetzt, die stets eine Alkyl-, Aryl- oder Alkaryldisulfonsäure oder deren Salze als anionischen Dispergator enthalten.

Gegenstand der vorliegenden Erfindung ist somit eine wäßrige Zusammensetzung, die dadurch gekennzeichnet ist, daß sie mindestens
(a) eine Aminopoly(alkylenphosphonsäure), eine Alkan-polyphosphonsäure und/oder ein Alkalimetallsalz einer Polyaminocarbonsäure,
(b) eine Polyhydroxyverbindung,
(c) ein Alkalimetallsilikat,
(d) ein Alkalimetallhydroxid,
(e) ein Magnesiumsalz und
(f) ein Alkalimetallsalz einer Alkyl-, Aryl- oder Alkaryldisulfonsäure als anionischer Dispergator enthält.

Weitere Erfindungsgegenstände bilden
- das Verfahren zur Herstellung der erfindungsgemäßen Zusammensetzung,
- die Verwendung der erfindungsgemäßen Zusammensetzung als Bleichaktivator und Bleichstabilisator in wäßrigen Flotten, die mindestens eine Perverbindung enthalten, zur Vorbehandlung von cellulosehaltigen Fasermaterialien,
- ein Applikationsverfahren zum Bleichen von cellulosehaltigen Fasermaterialien, bei welchem diese Materialien mit einer wäßrigen Flotte behandelt werden, welche mindestens eine Perverbindung und die erfindungsgemäße Zusammensetzung enthält,
- die wäßrige Flotte zur Durchführung des Applikationsverfahrens, die mindestens eine Verbindung und die erfindungsgemäße Zusammensetzung enthält, und
- die nach dem Applikationsverfahren gebleichten, cellulosehaltigen Fasermaterialien.

Bei der Aminopoly(alkylenphosphonsäure) als Komponente (a) der erfindungsgemäßen Zusammensetzung handelt es sich vor allem um eine Amino-bis(C,-C₃-alkylenphosphonsäure), eine Amino-tris(C,-C₃-alkylen- phosphonsäure), eine Diamino-Tetra(methylenphosphonsäure) oder Triamino-penta(methylenphosphonsäure), die sich von einem gesättigten, aliphatischen oder cycloaliphatischen Kohlenwasserstoff mit 2 bis 6 Kohlenstoffatomen ableitet, bei der Alkan-polyphosphonsäure handelt es sich vor allem um eine durch Hydroxy, Amino, Cₜ-C₄-Alkylamino oder C₁-C₄-Dialkylamino substituierte C₁-C₄-Alkan-di- oder -triphosphonsäure und beim Alkalimetallsalz der Polyaminöcarbonsäure vor allem um das Kalium-, insbesondere das Natriumsalz einer Polyaminocarbonsäure mit 1 bis 3 Stickstoffatomen und 3 bis 5 Carboxymethylgruppen oder 1 Carboxymethylgruppe und 2 Hydroxyäthylgruppen.

Auch Gemische der Polyphosphonsäuren und der Alkalimetallsalze der Polycarbonsäuren der angehenden Art kommen als Komponente (a) in Betracht. Hierbei werden mehrere oder vorzugsweise eine einzige Polyphosphonsäure oder das Alkalimetallsalz mehrerer oder vorzugsweise einer einzigen Polycarbonsäure eingesetzt. Polycarbonsäuren in Form ihrer Alkalimetallsalze werden sowohl für sich allein als auch in Gemisch mit Polyphosphonsäuren, während Polyphosphonsäuren vorzugsweise für sich allein eingesetzt werden. Gegenüber den Alkalimetallsalzen der Polycarbonsäuren sind die Polyphosphonsäuren bevorzugt. Bei den Polyphosphonsäuren sind die Aminopoly(alkylenphosphonsäuren) gegenüber den Alkan-polyphosphonsäuren bevorzugt.

Als C₁-C₃-Alkylenreste bei den Amino-bis und -triS(C₁-C₃-alkylenphosphonsäuten) kommen vor allem Isopropylen, vorzugsweise Ethylen und insbesondere Methylen in Betracht. Als spezifische Vertreter solcher Polyphosphonsäuren seien z. B. Amino-bis(methylenphosphonsäure), vor allem Amino-tris(isopropylenphos- phonsäure), Amino-tris(ethylenphosphonsäure) und insbesondere Amino-tris(methylenphosphonsäure) genannt.

Beim aliphatischen oder cycloaliphatischen Kohlenwasserstoff mit 2 bis 6 Kohlenstoffatomen, aus welchem sich die Diamino-tetra(methylenphosphonsäuren) und Triamino-penta(methylenphosphonsäuren) ableiten, handelt es sich vor allem um Cyclobutan, Cyclopentan, Cyclohexan und insbesondere um Propan und Ethan. Als spezifische Vertreter der Polyphosphonsäuren dieser Art seien z. B. Bis(ethylendiamino)-sulfido-tetr a(methylenphosponsäure), 1,2-Bis(Aminomethyl)-cyclobutan-tetra(methylenphosphonsäure), 1-Aminomethyl-2-aminocyclopentan-tetra(methylenphosphonsäure), 1,2-Diaminocyclohexan-tetra(methylenphosphonsäure), 1,2-oder 1,3-Diaminopropan-tetra(methylenphosphonsäure), vor allem 1,3-Diamino-2-hydroxypropan-tetr a(methylenphosphonsäure), insbesondere Dipropylentriamino-penta(methylenphosphonsäure) und die im Vordergrund des Interesses stehende Diethylentriamin-penta(methylenphosphonsäure).

Bevorzugte Alkan-di- oder -tri-phosponsäuren weisen einen n-Propan- oder Ethanrest auf, der durch Amino oder vor allem Hydroxy substituiert ist. Als spezifische Vertreter der Polyphosphonsäuren dieser Art seien z. B. 1-Hydroxypropan-1,1,3-triphosphonsäure, 1-Aminoethan-1,1-diphosphonsäure, vor allem 1-Hydroxyethan-1,1,2-triphosphonsäure und insbesondere 1-Hydroxyethan-1,1-diphosphonsäure genannt.

Bevorzugte Polyaminocarbonsäure weisen 1 bis 3, vor allem 2 oder 3 Stickstoffatome und 4 oder 5 Carboxymethylgruppen auf und sind gegebenenfalls durch eine Hydroxyethyl- oder Hydroxylgruppe substituiert. Unsubstituierte Polyaminocarbonsäuren sind indessen bevorzugt. Als spezifische Vertreter solcher Polyaminocarbonsäuren seien z. B. N,N-bis(2-hydroxyethyl)-glycin, Nitrilotriessigsäure, vor allem 1,3-Diamino-2-propanoltetraessigsäure, N-Hydroxyethyl-ethylendiamintriessigsäure und insbesondere Ethylendiamintetraessigsäure und Diethylentriaminpentaessigsäure genannt, die als Alkalimetallsalze, vorzugsweise als Kalium-oder insbesondere Natriumsalze vorliegen.

Die Komponente (a) wirkt als Komplexbildner für Erdalkali- und Schwermetalle bei Verwendung der erfindungsgemäßen Zusammensetzung in wäßrigen Flotten, die eine Perverbindung, z. B. Wasserstoffperoxid enthalten, beim Vorbehandeln, insbesondere Bleichen von cellulosehaltigen Fasermaterialien. Insbesondere unterdrückt die Komponente (a) in der Bleichflotte die Zersetzung der Perverbindung durch freie, d.h. nicht als Komplex vorliegende Schwermetalle, die in Betriebswasser vorhanden sein können.

Die Komponente (a) wird vorzugsweise als 35 bis 70, insbesondere 40 bis 60 gewichtsprozentige, wäßrige Lösung in die erfindungsgemäße Zusammensetzung eingesetzt.

Bei Einsatz polymerer Aminophosphon- oder -carbonsäuren als Komponente (a) werden sie in der erfindungsgemäßen, wäßrigen Zusammensetzung in Gegenwart eines Alkalimetallhydroxides sowohl beim Lagern als auch bei deren Verwendung in Bleichflotten mindestens zum Teil zu den entsprechenden Monomeren hydrolysiert.

Als Polyhydroxyverbindungen für die Komponente (b) der erfindungsgemäßen Zusammensetzung kommen vor allem Verbindungen in Frage, die mindestens 2 Hydroxylgruppen aufweisen. Vorzugsweise entsprechen diese Verbindungen der Formel
worin 0₁ und G₂ unabhängig voneinander jeweils -CH₂0H, -CHO oder COOM,
M Wasserstoff oder ein Alkalimetall, vorzugsweise Kalium oder insbesondere Natrium und
q eine ganze Zahl von 2 bis 5 bedeuten.
Weiter bevorzugt sind Hydroxycarbonsäuren der Formel
worin M und q die angegebenen Bedeutungen haben, oder ein Lacton dieser Hydroxycarbonsäuren. Als spezifische Vertreter solcher Hydroxycarbonsäuren seien z. B. Gluconsäure und ihre Alkalimetallsalze, vorzugsweise das Kalium- oder insbesondere Natriumsalz sowie auch das y-Lacton der Gluconsäure genannt.

Die Komponente (b) wirkt als Komplexbildner bei Verwendung der erfindungsgemäßen Zusammensetzung in Bleichflotten zum Vorbehandeln von celluloshaltigen Fasermaterialien. Diese Wirkung wird auch in Bleichflotten mit pH-Werten über 11 gewährleistet.

Die Komponente (b) wird in der Regel als feste Substanz eingesetzt.

Die Alkalimetallsilikate als Komponente (c) sind im allgemeinen wasserlöslich. Vor allem kommt Natron- Wasserglas in Betracht, das als Handelsprodukt einen bevorzugten Gehalt an Si0₂ von etwa 24 bis 28 Gewichtsprozent aufweist. Insbesondere werden handelsübliche, wäßrige, etwa 30 bis 40 gewichtsprozentige Lösungen von Natron-Wasserglas als Komponente (c) eingesetzt.

Die Komponente (c) ermöglicht längere Behandlungszeiten in Bleichflotten zum Vorbehandeln von cellulosehaltigen Fasermaterialien.

Als Alkalimetallhydroxid für die Komponente (d) kommen vor allem Kaliumhydroxid oder insbesondere das preisgünstigere Natriumhydroxid in Frage. Gemische aus Kaliumhydroxid und Natriumhydroxid eignen sich im Hinblick auf die Homogenität der Zusammensetzung besonders gut dazu, als Komponente (d) eingesetzt zu werden. Die Komponente (d) wird vorzugsweise in unverdünntem Zustand und in Mengen von nicht weniger als 9 % bezogen auf das Gesamtgewicht der Zusammensetzung eingesetzt. Demgemäß steht festes Ätzkali, vor allem festes Ätznatron und ganz besonders ein Gemisch aus festem Ätzkali und festem Ätznatron für die Komponente (d) im Vordergrund des Interesses, wobei das Gewichtsverhältnis (Ätznatron) : (Ätzalkali) im allgemeinen 1 : 0,01 bis 1 : 2, vor allem 1 : 0,05 bis 1 : 0,25 beträgt. Durch den Zusatz der Komponente (d) werden stark alkalische Zusammensetzungen erhalten, die einen pH-Wert von _{>} 14 aufweisen. Die Alkalinität der Zusammensetzungen bei Zusatz von höheren Mengen an Komponente (d) wird durch die Konzentration an Alkalihydroxid bestimmt.

Als Magnesiumsalze, als Komponente (e), kommen z. B. das Acetat, vor allem das Sulfat- oder dessen Heptahydrat und insbesondere das Chlorid oder dessen Hexahydrat in Betracht. Die Komponente (e) wird in der Regel als Feststoff eingesetzt, wobei festes Magnesiumchlorid Hexahydrat im Vordergrund des Interesses steht. Die Komponente (e) bildet mit der Komponente (a) ein wasserlösliches Magnesiumkomplex, das als Bleichstabilisator wirkt. Insbesondere bewirkt die Gegenwart des Magnesiumkomplexes aus den Komponenten (a) und (e) ein Bestehen über längere Zeit oder zumindest eine verminderte Abnahme des ursprünglichen Gehalts an Perverbindung, z. B. an Wasserstoffperoxid in den Bleichflotten, welche die erfindungsgemäße Zusammensetzung enthalten.

Als anionische Dispergatoren für die Komponente (f) kommen vor allem die Kalium- oder insbesondere Natriumsalze einer Alkyldisulfonsäure, Aryldisulfonsäure oder Alkaryldisulfonsäure in Betracht, die in unverdünntem Zustand z. B. als Pulver oder Paste oder als wäßrige, mindestens 40 gewichtsprozentige, vorzugsweise 40 bis 95 gewichtsprozentige Lösung eingesetzt wird. Hierbei weist der Alkylrest der Alkyldisulfonsäure im allgemeinen 8 bis 20 Kohlenstoffatome auf. Als Beispiel sei das Dinatriumsalz der Pentadekan-1,8-disulfonsäure, in Form einer wäßrigen 40 bis 60 gewichtsprozentigen Lösung genannt. Bei der Aryldisulfonsäure handelt es sich vor allem um Derivate der Naphthalinmonosulfonsäure, die vorzugsweise als Umsetzungsprodukte mit Formaldehyd vorliegen, wobei im allgemeinen 2 oder 3 Mol Naphthalinsulfonsäure auf 1 oder 2 Mol Formaldehyd eingesetzt werden. Als Beispiel sei das Methylen-bis(2,2'-naphthalin-7,7'- natriumsulfonat) in Form seiner wäßrigen, 80 bis 95 gewichtsprozentigen Lösung genannt. Die u.a. in Betracht kommenden Alkaryldisulfonsäuren weisen geradkettige oder verzweigte Alkylketten mit mindestens 4, vorzugsweise 4 bis 22, insbesondere 4 bis 18 Kohlenstoffatomen auf. Als bevorzugte Ausführungsformen solcher Alkaryldisulfonsäuren seien z. B. Dodecylbenzoldisulfonsäuren oder 3,7-Diisobutytnaphthatindisu)fon- säuren oder vor allem disulfonierte Benzyl-alkyl-benzimidazole, die im Alkylrest vorzugsweise 8 bis 22 Kohlenstoffatome aufweisen. Im Vordergrund des Interesses steht z. B. ein 1-Benzyl-2-heptadecylbenzimidazol- disulfonsäure-dinatriumsalz, das vor allem in Pulverform eingesetzt wird.

Die Alkalimetallsalze der genannten Disulfonsäuren als Komponente (f) sind anionische Dispergatoren, welche die Lagerstabilität der konzentrierten, erfindungsgemäßen Zusammensetzungen bei den hohen pH-Werten von mindestens 13, vorzugsweise 13 bis 14 gewährleisten.
Die erfindungsgemäßen Zusammensetzungen enthalten im allgemeinen
0,1 bis 2,0, vorzugsweise 0,25 bis 1,5 Prozent der Komponente (a),
0,4 bis 8,0, vorzugsweise 1,50 bis 5,0 Prozent der Komponente (b),
5,0 bis 20,0, vorzugsweise 10,00 bis 18,0 Prozent der Komponente (c),
9,0 bis 21,0, vorzugsweise 10,00 bis 16,0 Prozent der Komponente (d),
0,05 bis 2,0, vorzugsweise 0,10 bis 1,0 Prozent der Komponente (e),
0,5 bis 3,0, vorzugsweise 0,75 bis 2,5 Prozent der Komponente (f) und
44,0 bis 84,95, vorzugsweise 56,0 bis 77,40 Prozent Wasser, bezogen auf das Gesamtgewicht der Zusammensetzung.

Bei der Herstellung der erfindungsgemäßen Zusammensetzung geht man im allgemeinen so vor, daß man eine wäßrige Lösung (A) der Komponenten (c) und (f) mit der Hälfte der Gesamtmenge der Komponente (d) versetzt, dann zur Lösung (A) eine wäßrige Lösung (B) gibt, welche die Komponenten (a), (b) und (e) enthält und zuletzt das Gemisch aus den Lösungen (A) und (B) mit der restlichen Menge der Komponente (d) versetzt. Hierbei werden die Aminopoly(alkylenphosphonsäuren) und Alkan-polyphosphonsäuren als Komponente (a) der Lösung (B) durch die restliche Menge der Komponente (d) in die entsprechenden Alkalimetallsalze, z. B. die Kalium- oder insbesondere Natriumsalze überführt. Durch den portionsweise Zusatz der Komponente (d) erhöht sich die Temperatur des Reaktionsgemisches von selbst, das nötigenfalls, z. B. bei Temperaturen über 80°C von außen gekühlt werden muß. Durch Steuern der Zusatzgeschwindigkeit der Komponente (d) wird vorzugsweise so verfahren, daß man das Vermischen der Lösung (A) mit der ersten Hälfte der Komponente (d) und anschließend mit der Lösung (B) und zuletzt mit der zweiten Hälfte der Komponente (d) bei einer Temperatur von höchstens 80° C, vorzugsweise 60 bis 70° C durchführt.

Die angegebene Arbeitsweise bringt den wesentlichen Vorteil mit sich, daß durch den Zusatz der Komponente (d) in zwei Portionen keinerlei unerwünschten Ausfällungen während dem Herstellungsvorgang auftreten. Zudem können die in der Regel als wäßrige Lösungen vorliegenden Lösung (A) aus den Komponenten (c) und (f) und Lösung (B) aus den Komponenten (a), (b) und (e) dank ihrer ausgezeichneten Lagerstabilität auf Vorrat gehalten und jederzeit durch Zusatz der Komponente (d) in der angegebenen Arbeitsweise bei Bedarf zu den erfindungsgemäßen Zusammensetzungen verarbeitet werden.

Die eingangs genannten, wäßrigen Bleichflotten zur Durchführung des Applikationsverfahrens, bei welchem die erfindungsgemäße Zusammensetzung verwendet wird, enthalten als Perverbindung z. B. Alkalimetallperoxidisulfate oder vor allem Alkalimetallperoxosulfate, wobei das Kalium- und insbesondere das Natriumperoxodisulfat bevorzugt sind. Hierbei ist Natriumperoxosulfat (Na₂S₂0₈) vor allem bevorzugt, das in der Regel tel quel, d.h. als Feststoff eingesetzt wird. Indessen steht als Perverbindung Wasserstoffperoxid (H₂0₂) im Vordergrund des Interesses, das ihrer höheren Stabilität wegen in der Regel als konzentrierte, etwa 30 bis 60 gewichtsprozentige Lösung eingesetzt wird.

Neben der erfindungsgemäßen Zusammensetzung und einer Perverbindung als obligatorische Komponenten enthalten die Bleichflotten gegebenenfalls Netz- bzw. Waschmittel, Entschäumungs- bzw. Entlüftungsmittel und/oder optische Aufheller.

Netz- bzw. Waschmittel werden als fakultative Komponente der Bleichflotten in der Regel eingesetzt, sofern beim zu behandelnden cellulosehaltigen Fasermaterial die Cellulose in rohem Zustand vor, liegt oder insbesondere aus roher Baumwolle besteht. Als Netz- bzw. Waschmittel kommen anionische oder nichtionogene Tenside, insbesondere aber deren Gemische, in Betracht. Bevorzugte anionische Tenside sind z. B. Alkarylmonosulfonate, Fettsäurekondensationsprodukte, Eiweißspaltprodukte oder deren Salze und vor allem Alkylmonosulfatsalze und Alkylbenzolmonosulfonsäuren mit 12 bis 22 Kohlenstoffatomen im Alkylrest. Bevorzugte nicht-ionische Tenside sind z. B. Addukte aus Alkylenoxiden, vor allem Propylen- und insbesondere Ethylenoxid und Alkylphenolen mit z. B. 4 bis 12 Kohlenstoffatomen im Alkylrest, vor allem Fettsäureamiden und insbesondere Fettalkoholen, wobei Addukte aus Ethylenoxid und Fettalkoholen besonders bevorzugt sind, und als Gemisch mit den Alkylmonosulfaten der angegebenen Art im Vordergrund des Interesses stehen. Als weitere Komponenten in diesen Gemischen eigenen sich Silikontenside bzw. Silikonöle.

Entschäumungs- bzw. Entlüftungsmittel sind als fakultative Komponenten der Bleichflotte aber bei Vorhandensein eines Netz- bzw. Waschmittels in der Bleichflotte erforderlich. Hierbei handelt es sich z. B. um höhere Alkohole, insbesondere Isooctanol, jedoch vor allem um Entschäumungs- und/oder Entlüftungsmittel auf Siliconbasis, insbesondere um Siliconölemulsionen.

Die als fakultative Komponente der Bleichflotten eingesetzten optischen Aufheller zur Erzielung eines besonders hohen Weißgrades der behandelnden Materialien gehören im allgemeinen der Styryl- und Stilbenreihe an, wie z. B. Distyrylarylene, Diaminostilbene, Ditriazolylstilbene, Phenylbenzoxazolylstilbene, Stilbennaphthotriazole und Dibenzoxazolylstilbene. Bevorzugt sind optische Aufheller vom Typ der Distyrylbiphenyle oder der Bistriazinylaminostilbene, welche Sulfonsäuregruppen enthalten, z. B. sulfonierte Distyrylbiphenyl- und -bistriazinyl-Derivate, insbesondere die als Alkalimetallsalze, vor allem als Kalium- oder vorzugeweise als Natriumsalze vorliegenden Bis(Phenylamino-morpholino-s-triazinyl)-stilben-disulfonsäuren. Diese werden vorzugsweise als handelsübliche wäßrige, etwa 20 bis 30 gewichtsprozentige Flüssigformulierungen gegebenenfalls eingesetzt.

Zudem hat es sich zweckmäßig erwiesen, vor allem falls die Behandlung der cellulosehaltigen Fasermaterialien nicht in sogenannten Hochtemperaturverfahren (HT-Verfahren) bis 150°C unter Druck erfolgt, den Bleichflotten ein Alkalimetallhydroxid, vor allem Kalium- oder insbesondere Natriumhydroxid, vorzugsweise als konzentrierte, etwa 30 gewichtsprozentige Lösung oder als festes Ätzkali oder vor allem Ätznatron gegebenenfalls zuzusetzen.
Im allgemeinen enthalten die wäßrigen Bleichflotten
0,5 bis 15,0, vorzugsweise 1 bis 12,5 % der wäßrigen, erfindungsgemäßen Zusammensetzung,
0,2 bis 5, vorzugsweise 0,7 bis 3,5 Prozent der Perverbindung,
0 bis 1 oder 0,1 bis 1, vorzugsweise 0,1 bis 0,5 Prozent des Netz- bzw. Waschmittels,
0 bis 0,5 oder 0,05 bis 0,5 Prozent des Entschäumungs- bzw. Entlüftungsmittels,
0 bis 0,1 oder 0,01 bis 0,1 Prozent des optischen Aufhellers und
0 bis 1 oder 0,1 bis 1, vorzugsweise 0,2 bis 0,7 Prozent eines Alkalimetallhydroxids,
bezogen auf das Gesamtgewicht der Bleichflotte

Das Applikationsverfahren zum Bleichen von Cellulose enthaltenden Fasermaterialien unter Verwendung der erfindungsgemäßen Zusammensetzungen wird im allgemeinen so durchgeführt, daß man zunächst die Bleichflotte auf das Fasermaterial aufbringt, in der Regel z. B. durch Eintauchen, Klotzen und vorzugsweise durch Foulardieren bei z. B. 10 bis 60°C, vorzugsweise jedoch bei Raumtemperatur (15 bis 25°C), wobei die Flottenaufnahme nach dem Abquetschen etwa 50 bis 120, vorzugsweise 90 bis 110 Gewichtsprozent beträgt. Nach dem Imprägnieren wird in der Regel das Fasermaterial ohne Trocknen in noch nassem Zustand einem sogenannten Naßlager bzw. Feuchtlagerverfahren unterworfen, bei welchem das Material im aufgerollten Zustand, gegebenenfalls in einer Plastikfolie luftdicht verpackt und gegebenenfalls unter Druck bei höchstens 150° C, während etwa 10 Minuten, jedoch vorzugsweise unter Normaldruck bei 80 bis 98° C während etwa 1 bis 5 Stunden oder insbesondere bei Raumtemperatur (15 bis 25°C) während etwa 10 bis 30 Stunden gelagert wird.

Die Behandlung der Fasermaterialien kann aber auch in sogenannten langen Flotten (Ausziehverfahren) bei einem Flottenverhältnis von z. B. 1 : 3 bis 1 : 100, vorzugsweise 1 : 8 bis 1 : 25 bei 20 bis 100, vorzugsweise 80 bis 98°C während etwa 1/4 bis 3 Stunden unter Normalbedingungen, d.h. unter atmosphärischem Druck in üblichen Apparaturen, z. B. einem Jigger oder einer Haspelkufe erfolgen. Gegebenenfalls kann aber auch das Ausziehen bis 150° C, vorzugsweise 105 bis 140° C unter Druck in sogenannten Hochtemperatur-Apparaturen (HT-Apparaturen) durchgeführt werden.

Im industriellen Betrieb sind vor allem kontinuierliche Verfahren von Bedeutung.

Behandlungstemperaturen von 98°C werden vorteilhafterweise nicht überschritten, um jeglicher Faserschädigung vorzubeugen. Bei speziellen HT-Apparaturen können jedoch ebenfalls in industriellen Kontinueverfahren die Fasermaterialien unter Druck bis z. B. 2,5 bar bei höheren Temperaturen z. B. bis 150°C, behandelt werden, sofern ausgeschlossen sind.

Anschließend werden die Fasermaterialien in der Regel zuerst mit heißem Wasser von etwa 90 bis 98° C und dann mit warmen und zuletzt mit kaltem Wasser gründlich gespült, gegebenenfalls mit z. B. Essigsäure neutralisiert und hierauf vorzugsweise bei erhöhten Temperaturen (z. B. bis 150°C) entwässert und getrocknet. Das zu behandelnde cellulosehaltige Material kann in den verschiedensten Verarbeitungsstufen vorliegen z. B. als loses Material, Garn, Gewebe oder Gewirke. Hierbei handelt es sich also in der Regel stets um textile Fasermaterialien, die aus reinen textilen Cellulosefasern oder aus Gemischen aus textilen Cellulosefasern mit textilen Synthesefasern hergestellt werden.

Als cellulosische Fasern kommen z. B. solche aus regenerierter Cellulose, wie z. B. Zellwolle und Viskose, solche aus nativer Cellulose, wie z. B. Hanf, Leinen, Jute und vor allem Baumwolle und als synthethische Fasern solche aus Polyacrylnitril und vor allem aus Polyester und Polyamid in Betracht.

Gewebe aus Baumwolle oder regenerierter Cellulose oder Mischgewebe aus Baumwolle und Polyester und aus Baumwolle und Polyamid eignen sich besonders gut dazu, erfindungsgemäß behandelt zu werden, wobei Baumwollgewebe und -gewirke im Vordergrund des Interesses stehen. Mit z. B. Tensiden vorgewaschene Materialien kommen auch in Betracht. Es ist auch möglich, geschlichtete Baumwollfasern zu bleichen, wobei das Bleichen nach oder vor dem Entschlichten erfolgt.

Die unter Verwendung der erfindungsgemäßen Zusammensetzung behandelte Fasermaterialien zeichnen sich durch ihre Schalenfreiheit, ihre gute Wiederbenetzbarkeit, ihren niedrigen Aschengehalt und vor allem ihren hohen Weißgrad aus. Die Cellulose, bzw. der Celluloseanteil des gebleichten Materials weist zudem keine Schädigungen bzw. keinen wesentlichen Abbau des Cellulosepolymerisationsgrades (DP-Grades, DP = Durchschnittspolymerisation) auf. Durch die Verwendung der erfindungsgemäßen Zusammensetzungen wird eine besonders hohe Stabilisierungswirkung insbesondere in Bleichflotten mit pH-Werten über 11 erzielt. Der ursprünglich vorhandene Aktivsauerstoffgehalt der Bleichflotten bleibt über längere Zeit (z. B. bis zu 5 Tagen) erhalten oder nimmt nur unwesentlich (z. B. um höchstens 10 %) ab. Trotzdem ist der Bleicheffekt ausgeszeichnet. Die Flotten sind somit im Hinblick auf ihr Aktivsauerstoffgehalt stabil und können über längere Zeit verwendet werden. Trotz ihrem relativ hohen Gehalt an Komponente (c) (Silikate, insbesondere Wasserglas) bewirken die erfindungsgemäßen Zusammensetzungen bei ihrer Verwendung kaum oder keine Verkrustungen der Bleichapparaturen und Inkrustationen auf dem behandelten Fasermaterial.

Als wesentlichster Vorteil der erfindungsgemäßen Zusammensetzungen ist deren besonders hohe, mehrmonatige Lagerstabilität zu verzeichnen.

In den nachfolgenden Beispielen beziehen sich Prozente und Teile stets auf das Gewicht.

### Beispiel 1:

Zu 667 Teilen einer Lösung (A) aus
70 % einer wäßrigen Lösung, die 35 % Natronwasserglas (Gehalt an Si0₂: 26 %) enthält,
3% Dinatriumsalz einer 1-Benzyl-2-heptadecyl-benzimidazol-disulfonsäure (in Pulverform) und
27 % Wasser werden unter Rühren innerhalb von 10 Minuten 79 Teile Ätznatron-Schuppen gegeben, wobei sich das Reaktionsgemisch von selbst auf 55° C erhitzt.
Zum Reaktionsgemisch wird anschließend unter Rühren bei 55°C innerhalb von 15 Minuten 208 Teile einer Lösung (B) aus
17 % einer wäßrigen Lösung, die 50 % Diäthyltriamin-penta(methylenphosphonsäure) enthält,
15,5% Natriumgluconat,
5,5 % Magnesiumchlorid-Hexahydrat und
62,0 % Wasser gegeben. Nach der Zugabe der Lösung (B) beträgt die Temperatur des Reaktionsgemisches 48° C. Anschließend wird das Reaktionsgemisch mit 79 Teilen Ätznatron-Schuppen innerhalb von 10 Minuten versetzt, wobei sich die Temperatur des Reaktionsgemisches auf 63°C erhöht.

Nach dem Kühlen des Reaktionsgemisches auf 20° C erhält man 1033 Teile einer Zusammensetzung, die
(a) 1,72 % Diethylentriamin-penta(methylenphosphonsäure) (als Natriumsalz),
(b) 3,12 % Natriumgluconat,
(c) 15,82 % Natronwasserglas,
(d) 15,30 % Ätznatron,
(e) 1,10% Magnesiumchlorid (als Hexahydrat),
(f) 1,94 % Dinatriumsalz einer 1-Benzyl-2-heptadecyl-benzimidazol-disulfonsäure und 61,00 % Wasser

### enthält.

Nach 5 Monaten konnte nicht die geringste Trübung der vollständig homogenen Zusammensetzung festgestellt werden.

### Beispiel 2:

Man verfährt wie in Beispiel 1 angegeben, setzt jedoch eine Lösung (B) ein, die aus
18,6 %
einer wäßrigen Lösung, die 40 % des Pentanatriumsalzes der Diethylentriaminpentaessigsäure enthält, 15,5 % Natriumglukonat,
5,5 % Magnesiumchlorid-Hexahydrat und
60,4 % Wasser
besteht.

Man erhält 1033 Teile einer Zusammensetzung, die
(a) 1,50 % Pentanatriumsalz der Diethylentriaminpentaessigsäure,
(b) 3,12% Natriumgluconat,
(c) 15,82 % Natronwasserglas,
(d) 15,30 % Ätznatron,
(e) 1,10 % Magnesiumchlorid (als Hexahydrat),
(f) 1,94 % Dinatriumsalz einer 1-Benzyl-2-heptadecyl-benzimidazol-disulfonsäure und 61,22% Wasser

### enthält.

Nach 5 Monaten kann nicht die geringste Trübung der vollständig homogenen Zusammensetzung festgestellt werden.

### Beispiel 3:

In 670 Teilen einer Lösung (A) aus
93 Teilen Wasser
24 Teilen Dinatriumsalz einer 1-Benzyl-2-heptadecyl-benzimidazol-di-sulfonsäure und
553 Teilen einer wäßrigen Lösung, die 35 % Natronwasserglas (Gehalt an Si0₂: 26 %) enthält, werden innerhalb von 10 Minuten unter Rühren zuerst 12 Teile Ätzkali und dann 50 Teile Ätznatron gelöst, wobei die Temperatur auf 55°C steigt. Zum Reaktionsgemisch werden anschließend unter Rühren 208 Teile einer Lösung (B) aus
5,3 % einer wäßrigen Lösung, die 50 % monomere 1-Hydroxiethan-1,1-diphosphonsäure enthält,
15,5 % Natriumgluconat
5,5 % Magnesiumchlorid-hexahydrat und
73,5 % Wasser zugesetzt. Nach der Zugabe der Lösung (B) beträgt die Temperatur des Reaktionsgemisches 50° C. Anschließend werden in dem Reaktionsgemisch 60 Teile Ätznatron innerhalb 10 Minuten aufgelöst, wobei sich die Temperatur auf 68°C erhöht. Nach dem Kühlen des Gemisches auf 20°C erhält man

1000 Teile einer Zusammensetzung, die
(a) 0,55 % monomerer 1-Hydroxiethan-1,1-diphosphonsäure,
(b) 3,22 % Natriumgluconat,
(c) 19,36 % Natriumsilikat
(d₁) 1,20 % Ätzkali
(d₂) 11,00 % Ätznatron
(e) 1,14 % Magnesiumchlorid (als Hexahydrat),
(f) 2,40 % Dinatriumsalz einer 1-Benzyl-2-heptadecylbenzimidazoldisulfonsäure und
61,13 % Wesser

### enthält.

Nach 2-monatiger Lagerung bei Raumtemperatur ist die Zusammensetzung homogen.

### Beispiel 4:

Verfährt man wie in Beispiel 3 angegeben, setzt jedoch anstelle von 1,2 % Ätzkali als Komponente (d₁) 1,2 % Ätznatron ein, so erhält man

1000 Teile einer Zusammensetzung, die
(a) 0,60 % monomerer 1-Hydroxyethan-1,1-diphosphonsäure,
(b) 3,22 % Natriumgluconat,
(c) 19,36 % Natriumsilikat,
(d) 12,20 % Ätznatron,
(e) 1,14 % Magnesiumchlorid (als Hexahydrat),
(f) 2,40 % Dinatriumsalz einer 1-Benzyl-2-heptadecyl-benzimidazoldisulfonsäure und 61,08 % Wasser

enthält und die eine gute Lagerstabilität aufweist.

### Beispiel 5:

Ein Rohbaumwollgewebe wird im Foulardverfahren mit einer wäßrigen Bleichflotte imprägniert, die im Liter
25 g der wäßrigen Zusammensetzung gemäß Beispiel 1,
1,6 g Pentadecan-1-Sulfonsäure-Natriumsalz,
0,5 g eines Adduktes aus 4 Mol Ethylenoxyd und 1 Mol eines Gemisches aus Decyl- und Laurylalkohol und 20 ml einer wäßrigen, 35-%-igen Wasserstoffperoxidlösung enthält und durch Abquetschen auf eine Flottenaufnahme von 100 % gebracht. Das Gewebe wird dann während 10 Minuten bei rund 100° C gedämpft und sofort anschließend zuerst mit heißem Wasser (90 bis 98⁼ C), dann mit warmem und zuletzt mit kaltem Wasser gespült. Das Gewebe wird hierauf durch Auswaschen mit einer wäßrigen, verdünnten Essigsäurelösung neutralisiert und anschließend entwässert und schließlich bei 100°C getrocknet.

Das behandelte Gewebe ist schalenfrei und weist eine ausgezeichnete Wiederbenetzbarkeit auf. Die Weißgraderhöhung des gebleichten Gewebes im Vergleich mit dem rohen Gewebe vor der Bleichung wird mit dem CIBA-GEIGY Weißmaßstab beurteilt (vgl. R. Griesser, "Tenside Detergents", Band 12, Nr. 2, Seiten 93 bis 100 (1975)). Man erhält -45 als Wert des Rohgewebes in Vergleich zu +62 als Wert des gebleichten Gewebes. Der DP-Grad des gebleichten wird im Vergleich zum DP-Grad des ungebleichten Gewebes nur unwesentlich gesenkt. Nach der Behandlung beträgt der Restperoxidgehalt noch 41 %. Diese Bleichflotte kann für weitere Bleichprozesse verwendet werden; sie wird normalerweise unbrauchbar, wenn die Konzentration an Wasserstoffperoxid unter etwa 20 % gesunken ist. Verwendet man jedoch in der Bleichflotte eine Zusammensetzung, die kein Magnesiumkomplex aus dem Komponenten (a) und (e) enthält, so zersetzt sich das in der Flotte enthaltene Wasserstoffperoxid spontan und weitgehend. Der Restperoxidgehalt nach dem Bleichvorgang beträgt in diesem Fall nur noch 2 %.

Ähnliche Ergebnisse werden auch erzielt, wenn man
- ein entschlichtetes, noch feuchtes Baumwollgewebe im Foulardverfahren naß in naß mit einer wäßrigen, verstärkten Bleichflotte bei einer Flottenaufnahme von 20 % imprägniert, die im Liter 125 g der wäßrigen Zusammensetzung gemäß Beispiel 1 und 100 ml einer wäßrigen, 35-%-igen Wasserstoffperoxidlösung enthält und das Gewebe anschließend wie vorstehend angegeben dämpft, spült, neutralisiert, entwässert und trocknet, oder
- ein Rohbaumwollgewebe in einer Hapselkufe im Ausziehverfahren bei einem Flottenverhältnis 1 : 40 während 15 Minuten bei 90° C in einer wäßrigen Bleichflotte behandelt, die im Liter
   12 g der wäßrigen Zusammensetzung gemäß Beispiel 2,
   2 g Ätznatron
   0,3 g Pentadecan-1-sulfonsäure Natriumsalz
   0,1 g eines Adduktes aus 4 Mol Ethylenoxid und 1 Mol eines Gemisches aus Decyl- und Laurylalkohols und 20 ml einer wäßrigen, 35-%-igen Wasserstoffperoxidlösung enthält und das Gewebe anschließend wie vorstehend angegeben spült, neutralisiert, entwässert und trocknet, oder
- das Rohbaumwollgewebe durch Foulardieren bei einer Flottenaufnahme von 100 % mit einer wäßrigen Bleichflotte imprägniert, die im Liter
   25 g deZusammensetzung gemäß Beispiel 1,
   7 g Ätznatron,
   1,6 g Pentadecan-1-sulfonsäure Natriumsalz,
   0,5 g eines Adduktes aus 4 Mol Ethylenoxid und 1 Mol eines Gemisches aus Decyl- und Laurylalkohol und
   50 ml einer wäßrigen, 35-%-igen Wasserstoffperoxidlösung enthält, das imprägnierte Gewebe aufrollt, mit einer Plastikfolie luftdicht verpackt und während 24 Stunden bei Raumtemperatur (15 bis 25°C) in feuchtem Zustand lagert und das Gewebe anschließend wie vorstehend angegeben spült, neutralisiert, entwässert und trocknet.

### Beispiel 6:

In einem Bleichbad, das im Liter
25 g der wäßrigen Zusammensetzung gemäß Beispiel 3,
20 ml einer wäßrigen, 35-%-igen Wasserstoffperoxidlösung und
1,6 g Natriumpentadecan-1-sulfonat und
0,5 g eines Adduktes aus 4 Mol Ethylenoxid und 1 Mol eines Gemisches aus Decyl- und Laurylalkohol enthält, wird ein rohes Mischgewebe aus 35 % Baumwolle und 65 % Polyester imprägniert und auf 90 % Flottenaufnahme abgequetscht.

Das imprägnierte Gewebe wird dann 5 Minuten lang bei 100°C gedämpft und anschließend je 1 Minute kochend, heiß und kalt gewaschen, neutralisiert und getrocknet.

Der Weißgrad des behandelten Mischgewebes wird durch den Bleichprozess von 0 auf 55 CIBA-GEIGY-Weißgradeinheiten erhöht. Der Wasserstoffperoxid-Gehalt des gedämpften Gewebes beträgt nach dem Behandeln noch 58 % des ursprünglichen Wertes.

Das gebleichte Gewebe ist durch den Bleichprozess praktisch nicht geschädigt worden: der DP-Grad beträgt vor der Bleiche 2760 und nach der Bleiche 2690.

## Patentansprüche

1. Wäßrige Zusammensetzung, aus mindestens einer Aminopoly(alkylenphosphonsäure), einer Alkan-polyphosphonsäure und/oder einem Alkalimetallsalz einer Polyaminocarbonsäure, einer Polyhydroxyverbindung, einem Alkalimetallsilikat, einem Alkalimetallhydroxid und einem Magnesiumsalz, dadurch gekennzeichnet, daß sie ein Alkalimetallsalz einer Alkyl-, Aryl- oder Alkaryldisulfonsäure als anionischen Dispergator enthält.

2. Zusammensetzung nach Anspruch 1, dadurch gekennzeichnet, daß sie als Komponente (a) mindestens eine Amino-bis oder -tris(C₁-C₃-alkylenphosphonsäure), eine Diamino-tetra(methylenphosphonsäure) oder Triamino-penta(methylenphosphonsäure), die sich von einem gesättigten, aliphatischen oder cycloaliphatischen Kohlenwasserstoff mit 2 bis 6 Kohlenstoffatomen ableitet, eine durch Hydroxy, Amino, C₁-C₄-Alkylamino oder C₁-C₄-Dialkylamino substituiertes C₁-C₄-Alkan-di- oder -triphosphonsäure und/oder das Alkalimetallsalz einer Polyaminocarbonsäure mit 1 bis 3 Stickstoffatomen und 3 bis 5 Carboxymethylgruppen oder 1 Carboxymethylgruppe und 2 Hydroxyäthylgruppen enthält.

3. Zusammensetzung nach Anspruch 2, dadurch gekennzeichnet, daß sie als Komponente (a) Amino-bis(methylenphosphonsäure), Amino-tris(methylenphosphonsäure), Amino-tris(ethylenphosphonsäure) oder Amino-tris(isopropylenphosphonsäure) enthält.

4. Zusammensetzung nach Anspruch 2, dadurch gekennzeichnet, daß sie als Komponente (a) Ethylendiamin- tetra(methylenphosphonsäure), 1,2- oder 1,3-Diaminopropan-tetra(methylenphosphonsäure), 1,3-Diamino-2-hydroxypropan-tetra(methylenphosphonsäure), 1,2-Diaminocyclohexan-tetra(methylenphosphonsäure), 1-Aminomethyl-2-aminocyclopentan-tetra(methylenphosphonsäure), 1,2-Bis(aminomethyl)-cyclobutan-tetr a(methylenphosphonsäure), Bis(ethylendiamino)-sulfido-tetra(methylenphosphonsäure), Diethylentriamin-pen- ta(methylenphosphonsäure) oder Dipropylentriamin-penta(methylenphosphonsäure) enthält.

5. Zusammensetzung nach Anspruch 2, dadurch gekennzeichnet, daß sie als Komponente (a) 1-Hydroxyethan-1,1-diphosphonsäure, 1-Aminoethan-1,1-diphosphonsäure, 1-Hydroxyethan-1,1,2-triphosphonsäure oder 1-Hydroxy-propan-1,1,3-triphosphonsäure enthält.

6. Zusammensetzung nach Anspruch 2, dadurch gekennzeichnet, daß sie als Komponente (a) ein Alkalimetallsalz der Ethylendiamintetraessigsäure, Diethylentriaminpentaessigsäure, Nitrilotriessigsäure, N-Hydroxyethyl-ethylendiamintriessigsäure, N,N-bis(2-hydroxyethyl)-glycin oder 1,3-Diamino-2-propanolte- traessigsäure enthält.

7. Zusammensetzung nach Anspruch 1, dadurch gekennzeichnet, daß sie als Komponente (b) eine Polyhydroxyverbindung enthält, die mindestens 2 Hydroxylgruppen aufweist.

8. Zusammensetzung nach Anspruch 7, dadurch gekennzeichnet, daß sie als Komponente (b) eine Polyhydroxyverbindung der Formel enthält, worin
0₁ und G₂ je -CH₂0H. -CHO oder -COOM,
M Wasserstoff oder ein Alkalimetall und
q eine ganze Zahl von 2 bis 5 bedeuten.

9. Zusammensetzung nach Anspruch 8, dadurch gekennzeichnet, das sie als Komponente (b) eine Hydroxycarbonsäure der Formel worin M und q die in Anspruch 8 angegebenen Bedeutungen haben, oder ein Lacton dieser Hydroxycarbonsäuren enthält.

10. Zusammensetzung nach Anspruch 9, dadurch gekennzeichnet, daß sie als Komponente (b) Gluconsäure, deren Alkalimetallsalz oder deren y-Lacton enthält.

11. Zusammensetzung nach Anspruch 1, dadurch gekennzeichnet, daß sie als Komponente (c) Natron- Wasserglas enthält.

12. Zusammensetzung nach Anspruch 1, dadurch gekennzeichnet, daß sie als Komponente (d) Kalium- oder Natriumhydroxid enthält.

13. Zusammensetzung nach Anspruch 1, dadurch gekennzeichnet, daß sie als Komponente (e) Magnesiumacetat, -sulfat oder -chlorid enthält.

14. Zusammensetzung nach Anspruch 1, dadurch gekennzeichnet, daß sie als Komponente (f) das Dinatriumsalz einer Alkyldisulfonsäure mit 8 bis 20 Kohlenstoffatomen enthält.

15. Zusammensetzung nach Anspruch 1, dadurch gekennzeichnet, daß sie als Komponente (f) das Natriumsalz eines Kondensationsproduktes aus 2 oder 3 Mol einer Naphthalinmonosulfonsäure und 1 oder 2 Mol Formaldehyd enthält.

16. Zusammensetzung nach Anspruch 1, dadurch gekennzeichnet, daß sie als Komponente (f) das Dinatriumsalz einer Benzyl-C₈-C₂₂-alkylbenzimidazol-disulfonsäure enthält.

17. Zusammensetzung nach einem der Ansprüche 1 bis 16, dadurch gekennzeichnet, daß sie
0,1 bis 2,0 Prozent der Komponente (a),
0,4 bis 8,0 Prozent der Komponente (b),
5,0 bis 20,0 Prozent der Komponente (c),
9,0 bis 21,0 Prozent der Komponente (d),
0,05 bis 2,0 Prozent der Komponente (e),
0,5 bis 3,0 Prozent der Komponente (f) und
44,0 bis 84,95 Prozent Wasser,
bezogen auf das Gesamtgewicht der Zusammensetzung, enthält.

18. Verfahren zur Herstellung der Zusammensetzung gemäß einem der Ansprüche 1 bis 17, dadurch gekennzeichnet, daß man eine wäßrige Lösung (A) der Komponente (c) und (f) mit der Hälfte der Gesamtmenge der Komponente (d) versetzt, dann zur Lösung (A) eine wäßrige Lösung (B) gibt, welche die Komponenten (a), (b) und (e) enthält und zuletzt das Gemisch aus den Lösungen (A) und (B) mit der restlichen Menge der Komponente (d) versetzt.

19. Verfahren nach Anspruch 18, dadurch gekennzeichnet, daß man das Vermischen der Lösung (A) mit der ersten Hälfte der Komponente (d) und anschließend mit der Lösung (B) und zuletzt mit der zweiten Hälfte der Komponente (d) bei einer Temperatur von höchstens 80° C durchführt.

20. Verwendung der Zusammensetzung gemäß einem der Ansprüche 1 bis 17 als Bleichaktivator und -stabilisator in wäßrigen Flotten, die mindestens eine Perverbindung enthalten, zur Vorbehandlung von cellulosehaltigen Fasermaterialien. 21. Verfahren zum Bleichen von cellulosehaltigen Fasermaterialien dadurch gekennzeichnet, daß man das Material mit einer wäßrigen Flotte behandelt, welche mindestens eine Perverbindung und eine Zusammensetzung gemäß einem der Ansprüche 1 bis 17 enthält.

22. Wäßrige Flotte zur Durchführung des Verfahrens gemäß Anspruch 21, dadurch gekennzeichnet, daß sie mindestens eine Perverbindung und eine Zusammensetzung gemäß einem der Ansprüche 1 bis 17 enthält.

23. Die nach dem Verfahren gemäß Anspruch 21 gebleichten, cellulosehaltigen Fasermaterialien.

24. Fasermaterialien nach Anspruch 23, dadurch gekennzeichnet, daß sie aus textilen Cellulosefasern oder deren Gemische mit Synthesefasern bestehen.

## Claims

1. An aqueous composition comprising at least an aminopoly(alkylenephosphonic acid), an alkanepolyphos- phonic acid and/or an alkali metal salt of a polyaminocarboxylic acid, a polyhydroxy compound, an alkali metal silicate, an alkali metal hydroxide and a magnesium salt, which contains an alkali metal salt of an alkyldisulfonic acid, aryldisulfonic acid or alkaryldisulfonic acid as anionic dispersant.

2. A composition according to claim 1, which contains as component (a) at least an aminobis(Cᵢ-C₃alkylenephosphonic acid) or aminotris(Cᵢ-C₃alkylenephosphonic acid), a diaminotetra(methylenephosphonic acid) or triaminopenta(methylenephosphonic acid) which is derived from a saturated, aliphatic or cycloaliphatic hydrocarbon of 2 to 6 carbon atoms, a C₁-C₄alkanediphosphonic or -triphosphonic acid which is substituted by hydroxyl, amino, C₁-C₄alkylamino or C₁-C₄dialkylamino, and/or the alkali metal salt of a polyaminocarboxylic acid having 1 to 3 nitrogen atoms and 3 to 5 carboxymethyl groups or 1 carboxymethyl group and 2 hydroxyethyl groups.

3. A composition according to claim 2, which contains as component (a) aminobis(methylenephosphonic acid), aminotris(methylenephosphonic acid), aminotris(ethylenephosphonic acid) or aminotris(iso- propylenephosphonic acid).

4. A composition according to claim 2, which contains as component (a) ethylenediaminetetra(methylenephosphonic acid), 1,2- or 1,3-diaminopropanetetra(methylenephosphonic acid), 1,3-diamino-2-hydroxy- propanetetra(methylenephosphonic acid),1,2-diaminocyclohexanetetra(methylenephosphonic acid), 1-aminomethyl-2-aminocyclopentanetetra(methylenephosphonic acid), 1,2-bis(aminomethyl)cyclobutanetetr a(methylenephosphonic acid), bis(ethylenediamino)sulfidotetra(methylenephosphonic acid), diethylene- triaminepenta(methylenephosphonic acid) or dipropylenetriaminepenta(methylenephosphonic acid).

5. A composition according to claim 2, which contains as component (a) 1-hydroxyethane-1,1-diphosphonic acid, 1-aminoethane-1,1-diphosphonic acid, 1-hydroxyethane-1,1,2-triphosphonic acid or 1-hydroxypropane-1,1,3-triphosphonic acid.

6. A composition according to claim 2, which contains as component (a) an alkali metal salt of ethylenediaminetetraacetic acid, diethylenetriaminepentaacetic acid, nitrilotriacetic acid, N-hydroxyethyl- ethylenediaminetetraacetic acid, N,N-bis(2-hydroxyethyl)glycine or 1,3-diamino-2-propanoltetraacetic acid.

7. A composition according to claim 1, which contains as component (b) a polyhydroxy compound which contains at least 2 hydroxyl groups.

8. A composition according to claim 7, which contains as component (b) a polyhydroxy compound of the formula wherein each of
Q₁ and Q₂ is -CH₂0H, -CHO or -COOM,
M is hydrogen or an alkali metal, and
q is an integer from 2 to 5.

9. A composition according to claim 8, which contains as component (b) a hydroxycarboxylic acid of the formula wherein M and q are as defined in claim 8, or a lactone of these hydroxycarboxylic acids.

10. A composition according to claim 9, which contains as component (b) gluconic acid, an alkali metal salt thereof or the y-lactone thereof.

11. A composition according to claim 1, which contains as component (c) sodium silicate.

12. A composition according to claim 1, which contains as component (d) potassium hydroxide or sodium hydroxide.

13. A composition according to claim 1, which contains as component (e) magnesium acetate, magnesium sulfate or magnesium chloride.

14. A composition according to claim 1, which contains as component (f) the disodium salt of an alkyldisulfonic acid of 8 to 20 carbon atoms.

15. A composition according to claim 1, which contains as component (f) the sodium salt of a condensation product of 2 or 3 moles of a naphthalenesulfonic acid and 1 or 2 moles of formaldehyde.

16. A composition according to claim 1, which contains as component (f) the disodium salt of a benzyl-C_{B}-C₂₂a[kylbenzimidazoledisulfonic acid.

17. A composition according to any one of claims 1 to 16 which comprises
0.1 to 2.0 per cent of component (a),
0.4 to 8.0 per cent of component (b),
5.0 to 20.0 per cent of component (c),
9.0 to 21.0 per cent of component (d),
0.05 to 2.0 per cent of component (e),
0.5 to 3.0 per cent of component (f), and
44.0 to 84.95 per cent of water,
based on the total weight of the composition.

18. A process for the preparation of a composition according to any one of claims 1 to 17, which comprises adding half the total amount of component (d) to an aqueous solution (A) of components (c) and (f), then adding an aqueous solution (B) containing components (a), (b) and (e) to solution (A), and finally adding the remaining amount of component (d) to the mixture of solutions (A) and (B).

19. A process according to claim 18, which comprises mixing solution (A) with the first half of component (d) and then with solution (B), and finally with the second half of component (d) at a temperature not exceeding 80° C.

20. Use of a composition according to any one of claims 1 to 17 as bleaching activator and bleaching stabiliser in aqueous liquors which contain at least one per compound for pretreating cellulose-containing fibre materials.

21. A process for bleaching cellulose-containing fibre materials, which comprises treating the material with an aqueous liquor which contains at least one per compound and a composition according to any one of claims 1 to 17.

22. An aqueous liquor for carrying out the process according to claim 21, which contains at least one per compound and a composition according to any one of claims 1 to 17.

23. Cellulose-containing fibre materials bleached by the process according to claim 21.

24. Fibre materials according to claim 23, which consist of textile cellulose fibres or blends thereof with synthetic fibres.

## Revendications

1. Composition aqueuse à base d'au moins un acide aminopoly(alkylènephosphonique), un acide alcane- polyphosphonique et/ou un sel alcalin d'un acide polyaminocarboxylique, un composé polyhydroxylé, un silicate de métal alcalin, un hydroxyde de métal alcalin et un sel de magnésium, caractérisée en ce qu'elle contient, en tant que dispersant anionique, un sel alcalin d'un acide alkyl-, aryl- ou alkaryldisulfonique.

2. Composition selon la revendication 1, caractérisée en ce qu'elle contient, en tant que composant (a), au moins un acide amino-bis-ou -tris[alkylène(C,-C₃)-phosphonique], un acide diamino-tétra(méthylènephospho- nique) ou un acide triamino-penta(méthylènephosphonique), qui dérive d'un hydrocarbure aliphatique ou cycloaliphatique saturé, ayant de 2 à 6 atomes de carbone, un acide alcane(Cₗ-C₄)-di- ou -triphosphonique substitué par un groupe hydroxyle, amino, alkyl(Cₗ-C₄)-amino ou dialkyl(C₁-C₄)-amino, et/ou le sel alcalin d'un acide polyaminocarboxylique ayant de 1 à 3 atomes d'azote et comportant de 3 à 5 groupes carboxyméthyle ou 1 groupe carboxyméthyle et 2 groupes hydroxyéthyle.

3. Composition selon la revendication 2, caractérisée en ce qu'elle contient, en tant que composant (a), l'acide amino-bis(méthylènephosphonique), l'acide amino-tris(méthylènephosphonique), l'acide amino-tris(éthylènephosphonique) ou l'acide amino-tris(isopro- pylènephosphonique).

4. Composition selon la revendication 2, caractérisée en ce qu'elle contient, en tant que composant (a), l'acide éthylènediamine-tétra(méthylènephosphonique), l'acide 1,2- ou 1,3-diaminopropane-tétra(méthylène- phosphonique), l'acide 1,3-diamino-2-hydroxypropane-tétra(méthylènephosphonique), l'acide 1,2-diaminocy- clohexane-tétra(méthylènephosphonique), l'acide 1-aminométhyl-2-aminocyclopentane-tétra(méthylènepho- sphonique), l'acide 1,2-bis(aminométhyl)-cyclobutane-tétra(méthylènephosphonique), l'acide bis(éthylène- diamino)-sulfuro-tétra(méthylènephosphonique), l'acide diéthylènetriamine-penta(méthylènephosphonique) ou l'acide dipropylènetriamine-penta(méthylènephosphonique).

5. Composition selon la revendication 2, caractérisée en ce qu'elle contient, en tant que composant (a), l'acide 1-hydroxyéthane-1,1-diphosphonique, l'acide 1-aminoéthane-1,1-diphosphonique, l'acide 1-hydroxyé- thane-1,1,2-triphosphonique ou l'acide 1-hydroxypropane-1,1,3-triphosphonique.

6. Composition selon la revendication 2, caractérisée en ce qu'elle contient, en tant que composant (a), un sel alcalin de l'acide éthylènediaminetétraacétique, de l'acide diéthylènetriaminepentaacétique, de l'acide nitrilotriacétique, de l'acide N-hydroxyéthyl-éthylènediaminetriacétique, de la N,N-bis(2-hydroxyéthyl)glycine ou de l'acide 1,3-diamino-2-propanoltétraacétique.

7. Composition selon la revendication 1, caractérisée en ce qu'elle contient, en tant que composant (b), un composé polyhydroxylé qui comporte au moins deux groupes hydroxyle.

8. Composition selon la revendication 7, caractérisée en ce qu'elle contient, en tant que composant (b), un composé polyhydroxylé de formule dans laquelle
Q₁ et Q₂ représentent chacun -CH₂0H, -CHO ou -COOM,
M étant un atome d'hydrogène ou de métal alcalin, et
q représente un nombre entier valant de 2 à 5.

9. Composition selon la revendication 8, caractérisée en ce qu'elle contient, en tant que composant (b), un acide hydroxycarboxylique de formule dans laquelle M et q ont les significations données dans la revendication 8, ou une lactone de cet acide hydroxycarboxylique.

10. Composition selon la revendication 9, caractérisée en ce qu'elle contient, en tant que composant (b), l'acide gluconique, un sel alcalin de celui-ci ou sa y-lactone.

11. Composition selon la revendication 1, caractérisée en ce qu'elle contient, en tant que composant (c), du silicate de sodium.

12. Composition selon la revendication 1, caractérisée en ce qu'elle contient, en tant que composant (d), de l'hydroxyde de sodium ou de potassium.

13. Composition selon la revendication 1, caractérisée en ce qu'elle contient, en tant que composant (e), de l'acétate, sulfate ou chlorure de magnésium.

14. Composition selon la revendication 1, caractérisée en ce qu'elle contient, en tant que composant (f), le sel disodique d'un acide alkyldisulfonique ayant de 8 à 20 atomes de carbone.

15. Composition selon la revendication 1, caractérisée en ce qu'elle contient, en tant que composant (f), le sel de sodium d'un produit de condensation obtenu à partir de 2 ou 3 moles d'un acide naphtalènemononosulfo- nique et 1 ou 2 moles de formaldéhyde.

16. Composition selon la revendication 1, caractérisée en ce qu'elle contient, en tant que composant (f), le sel disodique d'un acide benzyl-alkyl(Cₑ-C₂₂)-benzimidazole-disulfonique.

17 Composition selon l'une des revendications 1 à 16, caractérisée en ce qu'elle contient,
de 0,1 à 2,0 % du composant (a),
de 0,4 à 8,0 % du composant (b),
de 5,0 à 20,0 % du composant (c),
de 9,0 à 21,0 % du composant (d),
de 0,05 à 2,0 % du composant (e),
de 0,5 à 3,0 % du composant (f) et
de 44,0 à 84,95 % d'eau,
par rapport au poids total de la composition.

18. Procédé pour la préparation de la composition selon l'une des revendications 1 à 17, caractérisé en ce que l'on ajoute la moitié de la quantité totale du composant (d) à une solution aqueuse (A) des composants (c) et (f), puis on ajoute à la solution (A) une solution aqueuse (B) qui contient les composants (a), (b) et (e), et enfin on ajoute la quantité restante du composant (d) au mélange des solutions (A) et (B).

19. Procédé selon la revendication 8, caractérisé en ce que l'on effectue le mélange de la solution (A) avec la première moitié du composant (d) et ensuite avec la solution (B), et enfin avec la seconde moitié du composant

(d), à une température de 80°C au maximum.

20. Utilisation de la composition selon l'une des revendications 1 à 17, en tant qu'activateur et stabilisant de blanchiment dans des bains aqueux qui contiennent au moins un composé per, pour le prétraitement de matériaux fibreux cellulosiques.

21. Procédé pour le blanchiment de matériaux fibreux cellulosiques, caractérisé en ce que l'on traite le matériau avec un bain aqueux qui contient au moins un composé per et une composition selon l'une des revendications 1 à 17.

22. Bain aqueux pour la mise en oeuvre du procédé selon la revendication 21, caractérisé en ce qu'il contient au moins un composé per et une composition selon l'une des revendications 1 à 17.

23. Les matériaux fibreux cellulosiques blanchis conformément au procédé selon la revendication 21.

24. Matériaux fibreux selon la revendication 23, caractérisés en ce qu'ils sont constitués de fibres de cellulose textiles ou de mélanges de celles-ci avec des fibres synthétiques.
